# EUROPÄISCHE PATENTSCHRIFT

(11) **EP 0 237 893 B1**
(45) Veröffentlichungstag und Bekanntmachung des Hinweises auf die Patenterteilung: **07.03.1990**
(21) Anmeldenummer: 87103274.4
(22) Anmeldetag: 07.03.1987
(51) Int. Cl.: D06B 21/02

(54) **Verfahren zur Flüssigkeitsbehandlung von Textilmaterial**
Method for wet-treating a textile material
Procédé de traitement au mouillé, de matière textile

(30) Priorität: 15.03.1986 DE 3608742
(43) Veröffentlichungstag der Anmeldung: 23.09.1987
(73) Patentinhaber: MTM Obermaier GmbH & Co. KG, D-6733 Hassloch (DE)
(72) Erfinder: Magin, Berthold, Dipl.-Ing.(FH), D-6733 Hassloch (DE)
(74) Vertreter: Patentanwälte Möll und Bitterich

(56) Entgegenhaltungen:
- CH-B- 56 174
- FR-A- 1 067 236
- FR-A- 2 068 098
- GB-A- 1 488 862

## Beschreibung

Die Erfindung betrifft ein Verfahren zur Flüssigkeitsbehandlung, insbesondere zum Reinigen, Bleichen, Beizen, Färben, Fixieren und dergleichen von textilem Material, gemäß dem Oberbegriff des Anspruchs 1.

Unter Bleichen versteht man die Entfärbung der Materialien, speziell durch Oxidation oder Reduktion. Die verwendeten Chemikalien und die Verfahrenstechnik müssen sorgfältig auf die jeweiligen Materialien abgestimmt sein. Da sich viele Chemikalien z.B. beim Erhitzen schnell zersetzen, werden Stabilisatoren benötigt, um den Zerfall zu bremsen. Diese Stabilisatoren verteuern und Komplizieren das Bleichen jedoch.

Mit Färben wird allgemein der Vorgang bezeichnet, mit dem einem ungefärbten bzw. unbunten Stoff eine Farbe bzw. einem farbigen Stoff eine andere Farbe gegeben wird. Der Farbstoff geht durch Adsorption an der Oberfläche, durch Eindiffundieren, durch Bildung auf bzw. in der Faser oder durch chemische Bindung auf das Material. Die Behandlung erfolgt überwiegend in wässrigen Lösungen oder in Suspensionen von Farbstoffen unter Zugabe von Färbereihilfsmitteln, wie Netzmitteln, Salzen, Alkalien, Säuren usw. Dabei wird die Ware entweder in der ruhenden Flotte bewegt oder die Flotte durchströmt die Ware.

Besondere Färbeverfahren sind die Jet-, Hochtemperatur-, Pad Roll-, Pad Steam-, Stand fast- und Thermosol-Verfahren.

Bekannt, wenn auch wenig gebräuchlich, ist das Schaumfärben. Hierbei werden in der Flotte durch Zugabe von Schaumbildnern Blasen erzeugt, mit deren Hilfe spezielle Farbstoffe, deren Moleküle sowohl hydrophile als auch hydrophobe Enden besitzen, auf das Färbegut übertragen werden.

Es sind auch Färbeverfahren bekannt, die statt Wasser andere Lösungsmittel verwenden, meist flüchtige Kohlenwasserstoffe. Diese Verfahren fanden jedoch keinen Eingang in die Praxis wegen der schädlichen, oft sogar giftigen oder explosiven Eigenschaften der Lösungsmittel.

Ziel aller Färbeverfahren ist es, mit möglichst minimalem Aufwand eine Verbindung zwischen den Farbstoffen und dem Färbegut herzustellen, deren Festigkeit und Beständigkeit für den Echtheitsgrad der Färbung von maßgebendem Einfluß ist. Die dabei ablaufenden Vorgänge sind teils chemischer, teils physikalischer Natur. Insbesondere bei den kapillaraktiven Fasern, deren wohl bekannteste Vertreter Wolle und Baumwolle sind, wobei aber auch Kunstfasern nicht ausgeschlossen werden, überwiegen eindeutig die physikalischen Vorgänge auf der Grundlage der kapillaren und osmotischen Kräfte. Diese wirken in gleicher Weise sowohl beim Kalt- und Kochfärben, beim Entfärben als auch beim Bleichen.

Die Bleich- und Färbeverfahren sind großenteils zeit- und energieintensiv. Die Flotte und/oder das Material müssen gleichmäßig bewegt werden. Insbesondere die Temperatur nun auf die richtigen Werte gebracht werden, wobei oftmals eine Temperaturerhöhung während des Vorgangs auf bzw. über 100 Grad C vorgeschrieben ist.

Aus der DE-A 2 714 802 ist ein Färbeverfahren für aus natürlichen Fasern oder Kunststoffasern oder deren Mischungen bestehende Textilwaren bekannt, bei dem die Einfärbung unter Unterdruck durchgeführt wird. Die Temperatur der Flüssigkeit wird unter Berücksichtigung des herrschenden Unterdrucks ca. 10 Minuten lang auf dem Siedepunkt gehalten. Anschließend werden Druck- und Temperatur schnell erhöht und das textile Material im herkömmlichen Verfahren zu Ende gefärbt. Mit diesem bekannten Verfahren soll sich bei kürzerer Behandlungszeit und reduziertem Energieaufwand eine intensivere Einfärbung ergeben. Dies wird im wesentlichen darauf zurückgeführt, daß ein Großteil der Luft, die üblicherweise die Benetzung des textilen Materials mit Flüssigkeit behindert, durch das Vakuum abgesaugt ist. Die Behandlung ist wegen der verringerten Temperaturen und der verkürzten Zeitdauer schonend. Es wurde auch eine bessere Ausnutzung der Farbstoffe beobachtet. Durch die Verringerung des Luftanteils im Behandlungsgefäß können auch Farbstoffe, die gegenüber bestimmten Gasbestandteilen in der Luft empfindlich sind, problemloser verarbeitet werden.

Aus der EP-B 22 572 ist ein weiteres Verfahren zur Behandlung von textilen Materialien unter reduziertem Druck bekannt. Hierbei wird die Flüssigkeit im wesentlichen ausschließlich durch örtliche Teilverdampfung in Folge einer kontrollierten Drucksenkung im Behandlungsbehälter bewegt und dadurch zur Einwirkung auf das Material gebracht. Der gesamte Färbeprozeß erfolgt unter Vakuum; ein Färben unter Normaldruck oder ein Umpumpen der Flüssigkeit ist nicht vorgesehen. Da sich die Flüssigkeit während der ständigen Teilverdampfung abkühlt, wird sie kontinuierlich nachgeheizt. Dieses Nachheizen soll vorzugsweise durch direktes Einleiten von Dampf erfolgen. Infolge des Unterdrucks im Behandlungsgefäß entspannen sich die in die Flüssigkeit eintretenden Dampfblasen explosionsartig. Dadurch wird die Flüssigkeit zwar in eine pulsierende Bewegung gebracht; diese Explosionen sind jedoch so stark, daß empfindliche Materialien, beispielsweise aufgespulte Garne, zerstört werden können. Durch den zugeführten Dampf wird die Flüssigkeit erwärmt, wodurch die Verdampfung zunimmt und das Vakuum zusammenbricht.

Der eingeleitete Dampf soll daher mittels Kondensation auch den infolge der Verdampfung von Färbeflüssigkeit ansteigenden Behälterdruck wieder senken.

Ein weiterer Nachteil ist darin zu sehen, daß technischer Dampf regelmäßig verunreinigt ist, insbesondere mit Eisen. Viele Farbstoffe, insbesondere die Indantren-Farbstoffe, werden durch Dampf negativ beeinflußt oder gar zerstört. Das bekannte Verfahren ist deshalb nur für eine relativ kleine Anzahl von Farbstoffen wirklich brauchbar.

Ein wesentlicher Nachteil ist, daß der zugeführte Dampf wenigstens teilweise zu Wasser kondensiert, so daß die Behandlungsflüssigkeit verdünnt wird. Dadurch werden jedoch die Behandlungszeiten verlängert und die Ergebnisse verschlechtert.

Der vorliegenden Erfindung liegt die Aufgabe zugrunde, ein Verfahren der eingangs genannten Art anzugeben, welches schnell, energiesparend und preiswert ist, bei dem die Ware noch schonender behandelt wird und das eine besonders einfache und wirksame Steuerung der Prozeßbedingungen erlaubt.

Diese Aufgabe wird gelöst durch ein gattungsgemäßes Verfahren mit den Merkmalen des kennzeichnenden Teils des Anspruchs 1.

Zusätzlich zu den bekannten und vorteilhaften Effekten der Vakuumbehandlung - schnelle Benetzung der Materialoberflächen, schnelle und vollständige Reaktion der Chemikalien, Energieersparnis durch verringerte Temperaturen, Schonung des Materials - stellen sich bei Anwendung des erfindungsgemäßen Verfahrens weitere Vorteile ein. Die unter der Wirkung des Vakuums entgaste Flüssigkeit erhält ihre günstigen physikalischen Eigenschaften zurück, da jedes Molekül des einströmenden Gases ein Bildungszentrum für eine Dampfblase darstellt, so daß sich das gesamte Flüssigkeitsvolumen in einen feinporigen Schaum verwandelt. Die sich bewegenden Luft-Dampf-Blasen sorgen dafür, daß die für eine einwandfreie Färbung nötige Relativbewegung zwischen den Chemikalien und dem zu behandelnden Material extrem hoch ist. Relativbewegungen zwischen Chemikalien und Material sind jedoch Voraussetzung für einwandfreie Behandlungsergebnisse. Weiterhin ergibt sich eine Erhöhung der Chemikalienkonzentration, da sich ein großer Teil des Flüssigkeitsvolumens in Dampf umwandelt, die gelösten Chemikalien jedoch in dem Flüssigkeitsrest verbleiben.

Ein letzter Vorteil des erfindungsgemäßen Verfahrens ist schließlich in der großen Differenz zwischen der vorbestimmten Temperatur der Flüssigkeit einerseits und der dem abgesenkten Behälterdruck entsprechenden Sättigungsdampftemperatur andererseits begründet. Diese Temperaturdifferenz jedoch nur in Verbindung mit den als Dampfbildungszentren wirkenden Molekülen des eingeleiteten Gases führt dazu, daß die Flüssigkeit heftig zum Kochen kommt. Dieser Kocheffekt kann dabei in einfachster Weise durch Regulierung der Gasmenge gesteuert werden.

Gemäß einer bevorzugten Ausgestaltung der Erfindung beträgt die vorbestimmte Temperatur der Flüssigkeit 60 bis 70 Grad C und die Sättigungsdampftemperatur ist wenigstens 5 Grad C niedriger als die vorbestimmte Temperatur. In diesem speziellen Bereich kann beispielsweise Baumwolle besonders schnell gefärbt werden. Auch liegt der hierbei benötigte Unterdruck noch in Bereichen, die mit preiswerten Vakuumpumpen erzeugt werden können. Einerseits sind möglichst hohe Temperaturdifferenzen anzustreben, um einen möglichst intensiven und möglichst lang dauernden Kocheffekt zu erhalten, andererseits muß natürlich auf die Kapazität der Vakuumpumpen und insbesondere auf die Eigenschaften des zu behandelnden Materials Rücksicht genommen werden. Insbesondere unter Berücksichtigung der letztgenannten Argumente empfiehlt es sich, das Vakuum in Intervallen anzuwenden und in den Pausen die Flüssigkeit wieder auf die vorbestimmte Temperatur aufzuheizen.

Ob und gegebenenfalls wie viele Intervalle erforderlich sind, hängt davon ab, ob das erreichte Verfahrensergebnis bereits befriedigt oder nicht.

Um besondere Effekte zu erreichen, kann es sich empfehlen, den Unterdruck schlagartig zu erzeugen. Dabei kann auch in diesem Fall mit der bereits erwähnten Intervallmethode gearbeitet werden. Diese Verfahrensvariante ermöglicht eine intensive Bewegung der Flüssigkeit und des darin liegenden Materials.

Gemäß einer bevorzugten Weiterbildung der Erfindung kann das Material fortlaufend aus der Flüssigkeit ausgetaucht und in diese wieder eingetaucht werden. Im ausgetauchten Zustand verdampft infolge des herrschenden Unterdrucks die am Material hängende Flüssigkeit; gleichzeitig verbleibt das Material jedoch in dem oberhalb des Flüssigkeitsspiegels aufgebauten Gaspolster, dessen Eigenschaften entsprechend angepaßt werden.

Als zu verwendendes Gas eignet sich im einfachsten Falle Luft. Luft besteht zum weitaus überwiegenden Teil aus Stickstoff, der neutral wirkt, und aus Sauerstoff, der oxydierend wirkt.

Falls diese Gasmischung störend sein sollte, können Stickstoff bzw. Sauerstoff auch in reiner Form verwendet werden. Ebenso ist es möglich, reduzierende Gase, beispielsweise Chlor einzusetzen. Wichtig ist, daß das in die Flüssigkeit eingeleitete Gas die genannten Bedingungen erfüllt, also nicht kondensiert oder chemisch reagiert, da ansonsten seine Moleküle nicht mehr als Dampfbildungszentren zur Verfügung stehen, und auch keine Verdünnung der Behandlungsflüssigkeit bewirkt, da eine solche Reduzierung der Chemikalienkonzentration zu einer Verschlechterung der Behandlungsergebnisse führen würde.

Anhand der Zeichnung und der beiden darin abgebildeten Apparaturen soll die Erfindung näher erläutert werden. Es zeigen:
Fig. 1 eine Vorrichtung zum Färben von aufgespulten Garnen und
Fig. 2 eine Vorrichtung zum Färben von Textilbahnen.

In Fig. 1 erkennt man ein geschlossenes, vakuumdichtes Behandlungsgefäß 1, insbesondere zum Färben von Garnspulen, die durch eine einzige Garnspule 16 symbolisiert werden. Das Behandlungsgefäß ist teilweise mit Flüssigkeit gefüllt, in der Farbchemikalien aufgelöst sind.

Vom Deckel des Behandlungsgefäßes 1 führt eine Rohrleitung 2 zu einem Flüssigkeitsabscheider 3. Ein Ventil 15 stellt eine Verbindung zwischen dem Behandlungsgefäß 1 und der umgebenden Atmosphäre her. Ein Ventil 2' stellt eine Verbindung zwischen der Rohrleitung 2 und dem Flüssigkeitsabscheider 3 her.

Vom Boden des Flüssigkeitsabscheiders 3 führt eine Leitung 8 mit eingesetztem Ventil 8, zu einer Umwälzpumpe 12 bzw. in das Behandlungsgefäß 1. über die Leitung 8 wird Flüssigkeit, die sich im Flüssigkeitsabscheider 3 sammelt, in das Behandlungsgefäß 1 zurückgeführt.

Vom Flüssigkeitsabscheider 3 führt eine Rohrleitung 6 zu einem Zwischengefäß 9, an das eine Vakuumpumpe 11 angeschlossen ist. Flüssigkeit, die sich im Zwischengefäß 9 sammelt, kann über ein Ablaßventil 10 abgeführt werden.

Zum Entleeren des Behandlungsgefäßes 1 dient ein Ablaßventil 14.

Über ein Ventil 13 wird Gas zugeführt.

In dieser Vorrichtung werden die Garne 16 wie folgt behandelt. Nach dem Einsetzen der Garne 16 und dem Schließen des Behandlungsgefäßes 1 wird die Flüssigkeit eingefüllt, bis die Garne 16 bedeckt sind. Die Ventile 4, 8', 10, 13, 14 und 15 sind geschlossen. Die Flüssigkeit im Behandlungsgefäß 1 befindet sich auf einer Temperatur von beispielsweise 70 Grad C. Mit Hilfe der Vakuumpumpe 11 werden das Zwischengefäß 9, der Flüssigkeitsabscheider 3 und das Behandlungsgefäß 1 evakuiert. Dabei kann auch eines der Ventile 2', 6' oder 5 geschlossen sein. Der Druck im Zwischengefäß 9 wird auf beispielsweise 0,1 bar absolut gesenkt. Dies entspricht einer Wasser-Siedetemperatur von ca. 45 Grad C.

Sobald dieser Unterdruck durch Öffnen der bisher geschlossenen Ventile 2_{'}, 6_{'} oder 5 in das Behandlungsgefäß 1 gelangt, wird gleichzeitig das Ventil 13 geöffnet und das Gas eingeleitet, welches die Garnspulen 16 vorzugsweise von innen nach außen durchperlt. Die Flüssigkeit beginnt heftig zu kochen. Unter der kombinierten Wirkung des Gases, beispielsweise Luft, und der Temperaturdifferenzen verwandelt sich das gesamte Flüssigkeitsvolumen in einen feinporigen Schaum, der die in der Flüssigkeit gelösten Chemikalien so beeinflußt, daß sie sich bevorzugt auf den Fasern der Garne 16 absetzen. Die Farbstoffe ziehen sehr schnell auf.

Da beim Kochen der Flüssigkeit ein Teil des Wassers verdampft, erhöht sich die Konzentration der Chemikalien weiter, was erwünscht ist.

Dampf und Gas werden über die Vakuumpumpe 11 abgesaugt. Der abgesaugte Flüssigkeitsdampf wird im Flüssigkeitsabscheider 3 abgeschieden und betätigt den Niveauschalter 7. Diese Flüssigkeit kann später bei geöffnetem Ventil 8' über die Leitung 8 in das Behandlungsgefäß 1 zurückgeführt werden.

Infolge der Flüssigkeitsverdampfung und der Gaszuführung sinkt die Temperatur der Flüssigkeit, der Verdampfungsvorgang kommt deshalb zum Stehen, falls die Flüssigkeit nicht mit Hilfe eines im Behandlungsgefäß 1 eingebauten Wärmetauschers aufgeheizt wird.

Spätestens jetzt wird die Verbindung zur Vakuumpumpe 11 beispielsweise durch Schließen des Ventils 2' gesperrt. Das Gasventil 13 wird geschlossen und die Umwälzpumpe 12 eingeschaltet.

Während dieses Zwischenbehandlungsabschnitts wird die Temperatur der Flüssigkeit wieder erhöht und gleichzeitig die Flüssigkeit durch die Garnspulen 16 gepreßt, wie bei den herkömmlichen Färbeverfahren. Sollte der Druck im Zwischengefäß 9 angestiegen sein, da die Vakuumpumpe 11 nur eine geringe Kapazität hat, wird auch das Vakuum wieder aufgebaut.

Vakuumbehandlungsabschnitt und Zwischenbehandlungsabschnitt werden so lange abwechselnd wiederholt, bis das gewünschte Behandlungsergebnis erreicht ist.

Es sei hier nochmals betont, daß es sich bei den durch das Ventil 13 zugeführten Gasen um solche handelt, die bei den Verfahrensbedingungen nicht merklich kondensieren und auch keine Verdünnung der Behandlungsflüssigkeit bewirken, sondern deren Moleküle als Dampfbildungszentren in der Behandlungsflüssigkeit wirken.

Schließlich sei hier nochmals betont, daß beim Einleiten des Gases in der Flüssigkeit ein feinporiger Schaum entsteht. Beim Einleiten von Dampf bleibt ein solcher Schaum aus; die eingeleiteten Dampfblasen zerplatzen infolge des Unterdrucks im Behandlungsgefäß 1 explosionsartig, so daß die Gefahr von Beschädigungen der zu behandelnden Materialen besteht, und kondensieren anschließend zu Wasser.

In Fig. 2 erkennt man eine Vorrichtung zum Behandeln von längeren Textilbahnen. In einem teilweise mit Flüssigkeit gefüllten Behandlungsgefäß 22 befindet sich ein Korb 23, der einen Teil der Warenbahn 40 aufnimmt. Diese wird mit Hilfe einer angetriebenen Umlenkwalze 24 und einem Haspel 30 mit elliptischem Querschnitt kontinuierlich im Kreis geführt. Dadurch befindet sie sich teilweise unterhalb, teilweise oberhalb der Flüssigkeit. Die Öffnung zum Einsetzen und Herausnehmen der Warenbahn 40 ist mit einem Deckel 25 vakuumdicht verschließbar.

Um im Behandlungsgefäß 22 Unterdruck erzeugen zu können, wird an das Vakuumventil 29 des Rüssigkeitsabscheiders 28 eine (nicht dargestellte) Vakuumpumpe angeschlossen. Ein Vakuumzwischengefäß ist hier nicht unbedingt erforderlich, weil der freie Raum im Behandlungsgefäß 22 sehr groß ist.

Die übrigen Ventile sind geschlossen. Die Flüssigkeit ist wieder auf eine Temperatur von beispielsweise 70 Grad C aufgeheizt.

Der Druck im Gefäß 22 wird wiederum so stark abgesenkt, daß die Flüssigkeit stark kocht. Durch Öffnen des Ventils 38 wird an mehreren Stellen Gas in die Flüssigkeit eingeleitet, worauf sich ein feinporiger Schaum bildet.

Nach Öffnen des Ventils 38 kann das Ventil 29 zur Vakuumpumpe geschlossen werden. Das eingeleitete Gas sammelt sich dann oberhalb der Flüssigkeit im Behandlungsgefäß 22. Der Vakuumbehandlungsabschnitt stoppt von selbst, wenn der Unterdruck soweit angestiegen ist, daß die Siedetemperatur der Flüssigkeit erreicht ist. Jetzt kann über eines der Ventile 26, 27 dieses Gas abgesaugt und entweder wiederverwendet oder gefahrlos beseitigt werden. Es gelangt nicht in die Vakuumpumpe.

Der Teil der Warenbahn 40, der sich außerhalb der Flüssigkeit befindet, wird infolge des dort herrschenden Unterdrucks leicht getrocknet, wodurch die Chemikalien sich besonders schnell im Gewebe ablagern. Trotzdem befindet sich auch dieser Teil der Warenbahn unter einem Gaspolster. Falls es sich um ein reaktives Gas, beispielsweise Sauerstoff handelt, laufen die chemischen Reaktionen weiter. Falls es sich um ein neutrales Gas, beispielsweise Stickstoff, handelt, werden unerwünschte chemische Reaktionen verhindert.

An einen Vakuumbehandlungsabschnitt schließt sich bei Bedarf wieder ein Zwischenbehandlungsabschnitt an, in dessen Verlauf die Flüssigkeit über ein geöffnetes Ventil 37 und ein geöffnetes Ventil 33 mit Hilfe einer (nicht dargestellten Umwälzpumpe umgewälzt wird. Gleichzeitig wird die Flüssigkeit erwärmt, entweder über eine im Behandlungsgefäß 22 eingebaute Heizschlange 21 oder über einen externen Wärmetauscher. Die Aufheizung der Flüssigkeit durch direkt eingeleiteten Dampf sollte wegen der schon beschriebenen Nachteile vermieden werden.

Flüssigkeit, die sich im Flüssigkeitsabscheider 28 sammelt, wird über ein Ventil 31 wieder in das Behandlungsgefäß 22 zurückgeführt, sobald der Niveauschalter 39 betätigt wird.

Über ein Ventil 36 kann bei Bedarf weitere Flüssigkeit, beispielsweise mit frischen Chemikalien, in das Behandlungsgefäß 22 eingeleitet werden.

Ein Ventil 34 dient als Uberlaufventil.

## Patentansprüche

1. Verfahren zur Flüssigkeitsbehandlung, insbesondere zum Reinigen, Bleichen, Beizen, Färben, Fixieren und dergleichen von textilem Material, insbesondere mit kapillaraktiven Eigenschaften in Form von Flocken, Garnen oder Stückware, wobei die Behandlung mit Chemikalien erfolgt, die in einer im Kessel befindlichen Flüssigkeit gelöst sind, wobei ferner die Flüssigkeit auf eine vorbestimmte Temperatur aufgeheizt und mittels einer Pumpvorrichtung wenigstens während eines Teils der Färbedauer durch die Materialien hindurchbewegt wird, dadurch gekennzeichnet, daß die Flüssigkeit zunächst auf die vorbestimmte Temperatur unter 100 Grad C erwärmt wird, daß dann der Druck im Kessel reduziert wird, bis ein vorgewählter Wert erreicht ist, der einer Sättigungsdämpftemperatur entspricht, die wesentlich niedriger ist als die vorbestimmte Temperatur der Flüssigkeit, so daß die Flüssigkeit heftig zum Kochen kommt, und daß durch Einleiten eines Gases, das bei den Verfahrensbedingungen - Temperatur, Druck, Typ der Flüssigkeit - nicht kondensiert und keine Verdünnung der Flüssigkeit bewirkt, im ganzen Flüssigkeitsvolumen eine Vielzahl feinporiger Blasen erzeugt und dadurch eine intensive zusätzliche Bewegung auf die Flüssigkeit ausgeübt wird.

2. Verfahren nach Anspruch 1, dadurch gekennzeichnet, daß die vorbestimmte Temperatur der Flüssigkeit 60 bis 70 Grad C beträgt und daß die Sättigungsdampftemperatur wenigstens 5 Grad C niedriger ist als die vorbestimmte Temperatur.

3. Verfahren nach Anspruch 1 oder 2, dadurch gekennzeichnet, daß das Gas Luft ist.

4. Verfahren nach Anspruch 1 oder 2, dadurch gekennzeichnet, daß das Gas Stickstoff ist.

5. Verfahren nach Anspruch 1 oder 2, dadurch gekennzeichnet, daß das Gas Sauerstoff ist.

6. Verfahren nach Anspruch 1 oder 2, dadurch gekennzeichnet, daß das Gas Chlor ist.

7. Verfahren nach Anspruch 1, dadurch gekennzeichnet, daß das Vakuum in Intervallen angewendet wird und daß in den Pausen die Flüssigkeit wieder auf die vorbestimmte Temperatur aufgeheizt wird.

8. Verfahren nach Anspruch 1, dadurch gekennzeichnet, daß der Unterdruck schlagartig erzeugt wird.

9. Verfahren nach einem der Ansprüche 1 bis 8, dadurch gekennzeichnet, daß das Material während der Behandlung fortlaufend aus der Flüssigkeit ausgetaucht und in diese wieder eingetaucht wird.

## Claims

1. A process for the wet treatment, in particular the cleaning, bleaching, mordanting, dyeing, fixing and the like of textile material, in particular with capillary-active properties in the form of knobs, yarns or piece goods, where the treatment is carried out using chemicals which are dissolved in a liquid contained in a vessel, where moreover the liquid is heated to a predetermined temperature and is moved through the materials by a pumping device at least during part of the dyeing time, characterised in that the liquid is firstly heated to a predetermined temperature of less than 100°C, that then the pressure in the vessel is reduced until a preselected value is reached, said value corresponding to a saturation vapour temperature which is substantially lower than the predetermined temperature of the liquid, so that the liquid comes vigorously to the boil, and that by introducing a gas which under the process conditions - temperature, pressure, type of liquid - does not condense and does not result in a dilution of the liquid, a plurality of fine-pored bubbles are produced in the entire volume of the liquid whereby the liquid is subjected to an intensive, additional movement.

2. A process as claimed in Claim 1, characterised in that the predetermined temperature of the liquid amounts to 60 to 70°C and that the saturation vapour temperature is at least 5°C lower than the predetermined temperature.

3. A process as claimed in Claim 1 or 2, characterised in that the gas is air.

4. A process as claimed in Claim 1 or 2, characterised in that the gas is nitrogen.

5. A process as claimed in Claim 1 or 2, characterised in that the gas is oxygen.

6. A process as claimed in Claim 1 or 2, characterised in that the gas is chlorine.

7. A process as claimed in Claim 1, characterised in that the vacuum is applied at intervals and that during the pauses the liquid is reheated to the predetermined temperature.

8. A process as claimed in Claim 1, characterised in that the vacuum is produced suddenly.

9. A process as claimed in any one of Claims 1 to 8, characterised in that during the treatment the material is continuously withdrawn from the liquid and re-immersed into the liquid.

## Revendications

1. Procédé de traitement au mouillé, en particulier de nettoyage, décoloration, mordançage, teinture, fixage et traitements similaires de matière textile, en particulier aux propriétés tensioactives, sous forme de flocons, de fils ou de pièces, le traitement se faisant avec des produits chimiques dissous dans un liquide contenu dans la cuve, le liquide étant, en outre, chauffé à une température déterminée et envoyé à travers les matières au moyen d'un dispositif à pompe au moins pendant une partie de la durée de la teinture, caractérisé en ce que le liquide est tout d'abord chauffé à la température déterminée inférieure à 100 degrés C, en ce qu'on réduit ensuite la pression dans la cuve jusqu'à ce que l'on atteigne une valeur sélectionnée qui correspond à une température de vapeur saturée qui est nettement inférieure à la température déterminée du liquide, de sorte que le liquide commence à bouillir fortement, et en ce que par introduction d'un gaz qui, aux conditions du procédé - température, pression, type de liquide - ne se condense pas et ne dilue pas le liquide, on produit, dans la totalité du volume du liquide, un grand nombre de bulles à pores fins et l'on exerce, ainsi, un déplacement supplémentaire intense sur le liquide.

2. Procédé selon la revendication 1, caractérisé en ce que la température déterminée du liquide est comprise entre 60 et 70 degrés C, et en ce que la température de vapeur saturée est inférieure de 5 degrés C au moins à la température déterminée.

3. Procédé selon la revendication 1 ou 2, caractérisé en ce que le gaz est de l'air.

4. Procédé selon la revendication 1 ou 2, caractérisé en ce que le gaz est de l'azote.

5. Procédé selon la revendication 1 ou 2, caractérisé en ce que le gaz est de l'oxygène.

6. Procédé selon la revendication 1 ou 2, caractérisé en ce que le gaz est du chlore.

7. Procédé selon la revendication 1, caractérisé en ce que le vide est utilisé par intervalles et en ce que, pendant les pauses, on chauffe à nouveau le liquide à la température déterminée.

8. Procédé selon la revendication 1, caractérisé en ce que la dépression est produite par à-coups.

9. Procédé selon l'une des revendications 1 à 8, caractérisé en ce que, pendant le traitement, la matière est constamment ressortie du liquide et à nouveau immergée dans celui-ci.
